# FASCICULE DE BREVET EUROPEEN

(11) **EP 0 013 850 B1**
(45) Date de publication et mention de la délivrance du brevet: **21.07.1982**
(21) Numéro de dépôt: 79401002.5
(22) Date de dépôt: 11.12.1979
(51) Int. Cl.: C06B 25/24, C06B 21/00

(54) **Nouvelles poudres propulsives en grains à base de nitrocellulose, d'huile nitrée et de nitrate de polyvinyle et leur procédé de fabrication**
Körnige Treibstoffe auf der Basis von Nitrocellulose, Nitroöl und Polyvinylnitrat und Verfahren zu deren Herstellung
Granular propellants based on nitrocellulose, nitrated oil and polyvinyl nitrate and process for producing them

(30) Priorité: 22.12.1978 FR 7836103
(43) Date de publication de la demande: 06.08.1980
(73) Titulaire: SOCIETE NATIONALE DES POUDRES ET EXPLOSIFS, F-75181 Paris Cédex 04 (FR)
(72) Inventeur: Zeller, Bernard, F-91800 Brunoy (FR); Couturier, René, F-91540 Mennecy (FR); Tribot, Robert, F-16290 Hiersac (FR)

## Description

La présente invention se rapporte au domaine des poudres propulsives homogènes en grains pour armes et plus spécialement à celui des poudres à canon pour chars de combat. L'invention concerne des poudres propulsives à base de nitrocellulose, d'huile nitrée et de nitrate de polyvinyle ainsi que leur procédé de fabrication.

La matière de base pour la fabrication des poudres propulsives actuelles est la nitrocellulose, qui gélatinisée par un solvant approprié telle qu'un mélange éther éthylique-alcool éthylique et mélangée aux additifs usuels connus de l'homme de métier, tels que stabilisants et modérateurs de combustion, fournit les poudres communément désignées sous l'appellation générale de «poudres sans fumées ». Ces poudres conviennent bien pour la plupart des armes conventionnelles. Elles sont par exemple décrites dans l'ouvrage « Les Poudres et Explosifs », de MM. L. VENNIN, E. BURLOT, H. LECORCHE, Librairie Polytechnique ch. BERANGER, page 578 et suivantes, (1932). Par contre, elles ne sont pas assez « fortes » pour être avantageusement utilisées dans les canons de chars de combat. Il faut entendre par là que l'énergie développée dans la culasse de l'arme par les gaz de combustion de la poudre n'est pas suffisante pour donner la quantité de mouvement désirée au projectile. En effet, dans le cas particulier des canons de chars de combat on accepte de sacrifier la durée de vie du tube pour obtenir les performances maximales au niveau de la vitesse d'éjection du projectile et on est amené à utiliser les poudres les plus fortes possibles.

On a cherché à augmenter la force des poudres propulsives à la nitrocellulose en y incorporant une huile explosive nitrée telle que la nitroglycérine. Ce type de poudres est par exemple décrit dans les brevets français 1 311 647, 1 456 283, 2153 039. Ces poudres, généralement appelées poudres à double base, possèdent la force requise pour être utilisées dans les canons de chars et les mortiers mais présentent deux inconvénients majeurs. D'une part la nitroglycérine en quantité importante a tendance à migrer vers l'extérieur du grain de poudre et à former des gouttelettes à la périphérie du grain, ce phénomène, encore appelé exsudation, entraîne une variation dans le temps des propriétés balistiques de la poudre sans parler du danger occasionné par la présence de nitroglycérine libre en surface des grains de poudre. D'autre part, ces poudres ont une température de combustion très élevée et de ce fait provoquent une érosion trop rapide de l'arme par un échauffement excessif de la surface intérieure du tube du canon.

De manière à obtenir des poudres propulsives fortes mais présentant une température de combustion moins élevée on a proposé des poudres hétérogènes à base de nitrocellulose et de nitroglycérine et d'une charge comme la nitroguanidine. On dit que ces poudres sont hétérogènes et non homogènes car, vues en coupe au microscope, on observe que la charge ne se fond pas aux autres bases propulsives, mais conserve son identité propre. Ces poudres présentent effectivement une force intéressante pour une température de combustion inférieure à celle des poudres à double base précédemment mentionnées mais ont une tenue mécanique médiocre notamment à froid, et ce notamment en raison de leur hétérogénéité. De telles poudres sont par exemple décrites dans le brevet français 2 295 932.

Il a également été proposé d'utiliser d'autres bases pour les poudres propulsives et notamment le nitrate de polyvinyle décrit dans le brevet français 911 759. Le nitrate de polyvinyle ne peut cependant pas être utilisé seul car sa tenue mécanique n'est pas suffisante. En mélange avec la nitrocellulose le nitrate de polyvinyle permet d'obtenir de bonnes poudres propulsives. De telles poudres sont par exemple décrites dans le brevet français 2 210 589. Cependant ces poudres ne sont pas assez fortes pour pouvolr être avantageusement utilisées dans les canons de chars, par ailleurs on n'a jamais réussi jusqu'à présent à ajouter à ce type de poudre une huile nitrée explosive et les essais de mélange des trois constituants nitrocellulose, nitrate de polyvinyle et huile explosive, ont conduit jusqu'à présent à une pâte non homogène, qu'ii est pratiquement impossible de filer et de découper en grains. Pour ces raisons on ne connaît pas à l'heure actuelle de poudres pour canons de chars à base de nitrocellulose, de nitrate de polyvinyle et d'huile nitrée.

On a également cherché à fabriquer des poudres à base de nitrocellulose, de nitrate de polyvinyle et de nitroguanidine. Ces poudres sont fabriquées selon le procédé conventionnel dit « avec solvant et sont par exemple décrites dans le brevet français 2 294 998. De telles poudres présentent des performances comparables à celles des poudres à base de nitrocellulose, de nitroglycérine et de nitroguanidine tout en étant plus « froides » que ces dernières, mais, comme ces dernières, ce sont des poudres hétérogènes qui pnésentent l'inconvénient de la tenue mécanique médiocre à froid.

La présente invention a pour objet une nouvelle poudre propulsive homogène en grains, à base de nitrocellulose, d'une huile nitrée explosive et de nitrate de polyvinyle, qui présente une force suffisante pour pouvoir être employée dans les canons de chars tout en ne présentant pas les inconvénients des poudres à double base et notamment en étant moins érosive que ces dernières. Les poudres selon t'invention se caractérisent en ce qu'elles contiennent entre 50 et 75 parties en poids de nitrocellulose, entre 5 et 25 parties en poids de nitrate de polyvinyle et entre 5 et 25 parties en poids d'une huile nitrée pour 100 parties en poids de base énergétique.

La présente invention a également pour objet un procédé d'obtention des poudres selon l'invention. Le procédé selon l'invention consiste à malaxer les bases énergétiques en présence d'un mélange acétone/alcool jusqu'à l'obtention d'une pâte homogène qui est filée à la presse, essorée, découpée, trempée et séchée, ce procédé se caractérise en ce que :
(i) la teneur de la pâte en acétone au malaxage est comprise entre 30 et 36 % en poids par rapport au poids de nitrocellulose et de nitrate de polyvinyle secs, et en ce que le rapport pondéral acétone/alcool est compris entre 1,10 et 1,50,
(ii) on commence par mélanger la nitrocellulose avec l'huile nitrée en présence des solvants puis l'on rajoute le nitrate de polyvinyle sec par fraction au mélange nitrocellulose-huile nitrée-solvants,
(iii) l'essorage avant découpage est effectué à une température inférieure à 30 °C.

Les poudres selon l'invention présentent une force comparable à celle développée, dans les mêmes conditions de tir, par les poudres à canon classiques à base de nitrocellulose et de nitroglycérine, mais elles ont une température de combustion plus faible que ces dernières et sont donc moins érosives pour les armes. La demanderesse a par ailleurs observé, que les poudres selon l'invention présentent une tendance à l'exsudation plus faible que les poudres classiques à base de nitrocellulose et d'une huile nitrée, et que, de façon surprenante, leur coefficient de température est nettement plus faible que celui des poudres à canon classiques. Le coefficient de température mesure les variations des propriétés balistiques d'une poudre (pression dans la chambre et vitesse de projectile à la sortie de l'arme) en fonction de la température, plus ce coefficient est faible et moins les propriétés balistiques de la poudre sont dépendantes de la température.

Comme il a été dit dans l'état de la technique on n'a pas su obtenir jusqu'à présent une pâte homogène à partir des trois constituants nitrocellulose-nitrate de polyvinyle-huile nitrée. La demanderesse a observé que le respect scrupuleux des conditions opératoires énoncées ci-dessus permet d'obtenir une pâte homogène qui se file bien à la presse et qui après découpage et trempage conduit à des grains de poudre ayant une géométrie définie et une bonne tenue mécanique.

Les grains de poudre selon l'invention contiennent, comme il a été dit plus haut, entre 50 et 75 parties de nitrocellulose, entre 5 et 25 parties d'huile nitrée et entre 5 et 25 parties de nitrate de polyvinyle pour 100 parties de base énergétique. La demanderesse a observé qu'en dehors de ces fourchettes de composition on n'obtenait pas de poudre homogène présentant les propriétés balistiques et mécaniques suffisantes pour pouvoir être employées comme poudres à canon. On peut employer comme huile nitrée une huile choisie dans le groupe constitué par la nitroglycérine, le trinitrate de triméthylol méthane et le trinitrate de triméthylol éthane. Selon une réalisation préférée de l'invention on utilise la nitroglycérine.

Les poudres selon l'invention contiennent d'une façon générale en plus des bases énergétiques un stabilisant tel que la nitro-2 diphénylamine, elles peuvent également contenir des agents anti-lueur comme par exemple la cryolithe de potassium. Les poudres selon l'invention ne sont en général pas lissées mais elles peuvent être graphitées selon l'usage envisagé. Une composition préférée selon l'invention contient :
-67 parties de nitrocellulose,
-16,5 parties de nitroglycérine,
-16,5 parties de nitrate de polyvinyle,
- 1,5 partie de nitro-2 diphénylamine.

Une autre composition préférée contient :
- 60 parties de nitrocellulose,
- 20 parties de nitroglycérine,
- 20 parties de nitrate de polyvinyle,
- 1,5 partie de nitro-2 diphénylamine.

L'invention a également pour objet un procédé de fabrication des poudres selon l'invention. Ce procédé est un procédé avec solvants qui consiste à malaxer en présence desdits solvants les bases énergétiques jusqu'à l'obtention d'une pâte homogène qui est filée à la presse, sous forme de brins qui sont essorés et découpés en grains.Les grains de poudre sont alors trempés et séchés. L'obtention d'une pâte homogène à partir de nitrocellulose, d'une huile nitrée et de nitrate de polyvinyle est très délicate.

La demanderesse a découvert que seul le respect de conditions très particulières quant à la nature et aux quantités des solvants utilisés et quant aux conditions opératoires du mélange permettait d'obtenir des pâtes homogènes pouvant être aisément filées et découpées en grains.

Selon l'invention on utilise comme solvant un mélange acétone/alcool aliphatique léger dans des proportions telles que la teneur de la pâte en acétone au malaxage soit comprise entre 30 et 36 % en poids par rapport au poids de nitrocellulose et de nitrate de polyvinyle secs et en ce que le rapport pondéral acétone/alcool soit compris entre 1,10 et 1,50. Comme alcool aliphatique léger on préférera l'alcool éthylique. De manière à obtenir une pâte homogène le malaxage doit s'effectuer de la façon suivante. On introduit dans le malaxeur les quantités choisies de nitrocellulose, en général imprégnée par de l'alcool, et d'huile nitrée, en général déjà en solution dans l'acétone, et on complète avec de l'acétone et de l'alcool de manière à avoir les teneurs requises en solvants telles que précédemment définies. On ajoute alors le stabilisant ainsi que les additifs éventuels et on fait alors tourner le malaxeur. Dès que la pâte nitrocellulose-huile nitrée est formée on ajoute par fractions le nitrate de polyvinyle sec en faisant tourner le malaxeur entre chaque fraction de manière à obtenir à chaque fois l'absorption du nitrate de polyvinyle par la pâte déjà formée. Lorsque la totalité de la quantité de nitrate de polyvinyle a ainsi été rajoutée, on fait tourner le malaxeur pendant plusieurs heures de manière à obtenir une pâte parfaitement homogène. Une durée d'environ cinq heures est en général suffisante. La pâte ainsi obtenue est ensuite filée en brins à la presse. Les brins sont alors essorés avant d'être découpés en grains. L'essorage se fait à une température inférieure à 30°C de manière à ne pas altérer les propriétés mécaniques des brins. Après essorage les brins sont découpés en grains. Les grains, après avoir éventuellement subi un premier séchage à chaud, sont alors trempés à l'eau et séchés de façon classique. Les grains de poudre ne sont en général pas lissés, mais ils peuvent être graphités selon l'usage envisagé.

L'invention permet ainsi de disposer de grains de poudre homogène à base de nitrocellulose, d'huile nitrée et de nitrate de polyvinyle qui sont notamment utilisables dans les canons de chars de combat, ces grains de poudre ayant une force comparable à celle développée dans les mêmes conditions par des grains de poudre classiques à base de nitrocellulose et de nitroglycérine. Les grains de poudre selon l'invention présentent par ailleurs le double avantage d'avoir une température de combustion moins élevée que ces grains de poudre classiques et d'avoir un coefficient de température plus faible.

L'invention sera mieux comprise à l'aide des exemples de mise en oeuvre, donnés à titre non limitatif, qui suivent.

### Exemple 1

On introduit dans un malaxeur 67 kg de nitrocellulose (taux d'azote 13,2 %) imprégnée d'alcool éthylique et 16,6 kg de nitroglycérine en solution dans de l'acétone et 1,5 kg de nitro-2 diphénylamine. On rajoute de l'alcool et de l'acétone de manière à avoir au total 23,4 kg d'alcool et 28,4 kg d'acétone dans le malaxeur. On fait tourner le malaxeur et quand la pâte nitrocellulose-nitroglycérine s'est formée on ajoute le nitrate de polyvinyle sec par fraction d'environ 2 kg en faisant tourner le malaxeur entre chaque ajout jusqu'à ce que l'on ait introduit 16,5 kg de nitrate de polyvinyle. On fait alors tourner le malaxeur pendant cinq heures. Après malaxage la pâte obtenue est filée à la presse sous une pression de 170 bars à travers une filière à sept broches. Les brins de poudre ainsi obtenus sont essorés à température ambiante pendant 6 heures. Après essorage les brins de poudre sont découpés en grains et trempés à l'eau à 55 °C pendant 96 heures. Les grains de poudre sont ensuite séchés. Les grains de poudre présentent alors les dimensions suivantes :
- longueur : 15,5 mm
-diamètre du grain : 7,5 mm
-diamètre des trous (7 trous au total) : 0,82 mm
- web moyen : 1,29 mm.

On a tiré ces grains de poudre dans un canon lisse de 120. Le projectile pesait 6,2 kg et la quantité de poudre employée pesait 7,850 kg. Les tirs ont été effectués à - 40 °C, à + 15 °C et + 51 °C. A titre comparatif on a tiré dans les mêmes conditions des grains de poudre à simple base analogues aux précédents, mais constitués principalement par de la nitrocellulose ayant un taux d'azote de 13,2 %.

Les résultats des tirs sont résumés dans le tableau 1 ci-dessous

II ressort du tableau que la poudre selon l'invention donne selon les températures au projectile une vitesse au moins égale ou supérieure à celle donnée par une poudre classique à simple base et que, entre - 40 °C et + 51 °C la vitesse du projectile ne varie que de 49 m/s avec la poudre selon l'invention alors qu'elle varie de 88 m/s avec une poudre classique. Il en va de même au niveau des pressions développées dans la chambre lors de la mise à feu. Par ailleurs, la température de combustion de la poudre selon l'invention calculée à partir du bilan énergétique est de 3600 K° alors que pour une poudre classique à double base de même force elle est voisine de 3 780 K°, de sorte que l'on dispose grâce à l'invention d'une poudre suffisamment forte pour pouvoir être avantageusement utilisée dans les canons de chars, tout en étant moins chaude que les poudres usuelles à double base utilisées dans ce type d'arme.

### Exemple 2

On prend la poudre de l'exemple 1 et on la graphite dans un drageoir avec 0,2 % en poids de graphite. La poudre ainsi obtenue est tirée à température ambiante dans un canon lisse de 120. Le projectile pèse 6,2 kg et on emploie 8,2 kg de poudre. La vitesse du projectile à 40 mètres de la bouche du canon est de 1 675,5 m/s et la pression maximum développée dans la chambre de combustion de 4 068 bars.

### Exemple 3

On introduit dans un malaxeur 50 kg de nitrocellulose (taux d'azote 13,2) imprégnée d'alcool éthylique et 25 kg de nitroglycérine en solution dans l'acétone ainsi que 1,5 kg de nitro-2 diphénylamine. On rajoute de l'alcool et de l'acétone de manière à avoir au total 22,5 kg d'alcool et 26,3 kg d'acétone dans le malaxeur. On fait tourner le malaxeur et quand la pâte nitrocellulose-nitroglycérine s'est formée on ajoute le nitrate de polyvinyle sec par fraction d'environ 2 kg en faisant tourner le malaxeur entre chaque ajout jusqu'à ce que l'on ait introduit au total 25 kg de nitrate de polyvinyle. On procède alors comme décrit dans l'exemple 1 de manière à obtenir des grains de poudre présentant les dimensions suivantes :
- longueur : 18,94 mm
- diamètre du grain : 8,44 mm
- diamètre des trous (sept trous au total) : 1,21 mm
- web moyen : 1,25 mm.

On a tiré ces grains de poudre dans un canon lisse de 120. Le projectile pesait 6,2 kg et la quantité de poudre employée pesait 6,2 kg. Le tir a été effectué à 15 °C. La vitesse de l'obus à 40 mètres de la bouche du canon était de 1 538 m/s tandis que la pression maximale dans la chambre de combustion était de 3 504 bars. A titre de comparaison le même obus tiré avec 6,5 kg de poudre à simple base telle qu'utilisée dans l'exemple 1 avait une vitesse à 40 mètres de la bouche du canon de 1 480 m/s pour une pression maximale dans la chambre de 3 250 bars.

### Exemple 4

Cet exemple est destiné à montrer l'importance du respect des conditions opératoires dans la fabrication de la poudre et plus particulièrement l'importance du respect des conditions relatives aux quantités de solvants utilisées.

On opère exactement comme décrit dans l'exemple 1 à la seule différence que l'on utilise au total 18,1 kg d'alcool et 23,6 kg d'acétone. La teneur de la pâte en acétone au malaxage est donc de 28 % seulement par rapport au poids de nitrocellulose et de nitrate de polyvinyle secs. Par contre, le rapport pondéral acétone/alcool est de 1,3 et se trouve donc correct.

Dès la sortie de la filière on observe sur les brins un gonflement de l'ordre de 5 à 6 % sur le diamètre. Après trempage et séchage les grains de poudre obtenus sont déformés et on observe une très grande dispersion des dimensions rendant tout usage industriel de ces grains impossible.

## Revendications

1. Poudre propulsive homogène en grains, à base de nitrocellulose, de nitrate de polyvinyle et d'une huile nitrée choisie dans le groupe constitué par la nitroglycérine, le trinitrate de triniéthylol méthane et le trinitrate de triméthyloléthane, caractérisée en ce qu'elle contient entre 50 et 75 parties en poids de nitrocellulose, entre 5 et 25 parties en poids de nitrate de polyvinyle et entre 5 et 25 parties en poids d'huile nitrée pour 100 parties de base énergétique.

2. Poudre propulsive selon la revendication 1, caractérisée en ce qu'elle contient un stabilisant.

3. Poudre propulsive selon la revendication 2, caractérisée en ce qu'elle contient :
- 67 parties de nitrocellulose,
- 16,5 parties de nitroglycérine,
- 16,5 parties de nitrate de polyvinyle et
- 1,₅ partie de nitro-2 diphénylamine.

4. Poudre propulsive selon la revendication 2, caractérisée en ce qu'elle contient :
- 60 parties de nitrocellulose,
- 20 parties de nitroglycérine,
- 20 parties de nitrate de polyvinyle et
- 1,5 partie de nitro-2 diphénylamine.

5. Procédé de fabrication d'une poudre propulsive selon la revendication 1 consistant à malaxer les bases énergétiques en présence d'un mélange acétone/alcool aliphatique léger jusqu'à l'obtention d'une pâte homogène qui est filée à la presse, essorée, découpée, trempée et séchée, caractérisé en ce que :
(i) la teneur de la pâte en acétone au malaxage est comprise entre 30 et 36 % en poids par rapport au poids de nitrocellulose et de nitrate de polyvinyle secs et en ce que le rapport pondéral acétone/alcool est compris entre 1,10 et 1,50,
(ii) on commence par mélanger la nitrocellulose avec l'huile nitrée en présence de solvants et en ce que l'on rajoute le nitrate de polyvinyle solide par fraction au mélange nitrocellulose-huile nitrée-solvants,
(iii) l'essorage avant découpage est effectué à une température inférieure à 30 °C.

6. Procédé selon la revendication 5, caractérisé en ce que ledit alcool aliphatique léger est l'alcool éthylique.

## Claims

1. Granular homogeneous propellant powder based on nitrocellulose, polyvinyl nitrate and a nitrated oil chosen from the group comprising nitroglycerine, trimethylolmethane trinitate and trimethylolethane trinitrate, characterised in that it contains between 50 and 75 parts by weight of nitrocellulose, between 5 and 25 parts by weight of polyvinyl nitrate and between 5 and 25 parts by weight of nitrated oil, per 100 parts of energy-producing base.

2. Propellant powder according to Claim 1, characterised in that it contains a stabiliser.

3. Propellant powder according to Claim 2, characterised in that it contains :
- 67 parts of nitrocellulose,
―16.5 parts of nitroglycerine,
―16.5 parts of polyvinyl nitrate and
- 1.5 parts of 2-nitrodiphenylamine.

4. Propellant powder according to Claim 2, characterised in that it contains :
- 60 parts of nitrocellulose,
- 20 parts of nitroglycerine,
- 20 parts of polyvinyl nitrate and
- 1.5 parts of 2-nitrodiphenylamine.

5. Process for the manufacture of a propellant powder according to Claim 1, wich consists in malaxating the energy-producing bases in the presence of a mixture of acetone and a lower aliphatic alcohol until a homogeneous paste is obtained, which is extruded, drained, chopped, soaked and dried, this process being characterised in that:
(I) the proportion of acetone in the paste during malaxation is between 30 and 36% by weight, relative to the weight of dry nitrocellulose and dry polyvinyl nitrate, and in that the weight ratio acetone/alcohol is between 1.10 and 1.50,
(ii) the first step is to mix the nitrocellulose with the nitrated oil in the presence of solvents, and in that the solid polyvinyl nitrate is added to the nitrocellulose/nitrated oil/solvents mixture in portions, and
(iii) the draining before chopping is carried out at a temperature below 30 °C.

6. Process according to Claim 5, characterised in that the said lower aliphatic alcohol is ethyl alcohol.

## Patentansprüche

1. Körnige homogene Treibstoffe auf der Basis von Nitrocellulose, Polyvinylnitrat und einem unter Nitroglycerin, Trimethylolmethantrinitrat und Trimethylolethantrinitrat ausgewählten Sprengöl, gekennzeichnet durch 50 bis 75 Gew.-Teile Nitrocellulose, 5 bis 25 Gew.-Teile Polyvinylnitrat und 5 bis 25 Gew. -Teile Sprengöl auf 100 Gew.-Teile Treibstoffkomponenten.

2. Treibstoffe nach Anspruch 1, gekennzeichnet durch ein Stabilisierungsmittel.

3. Treibstoffe nach Anspruch 2, gekennzeichnet durch
-67 Gew.-Teile Nitrocellulose,
-16,5 Gew.-Teile Nitroglycerin,
-16,5 Gew.-Teile Polyvinylnitrat und
- 1,5 Gew.-Teile 2-Nitrodiphenylamin.

4. Treibstoffe nach Anspruch 2, gekennzeichnet durch
-60 Gew.-Teile Nitrocellulose,
-20 Gew.-Teile Nitroglycerin,
-20 Gew.-Teile Polyvinylnitrat und
- 1,5 Gew.-Teile 2-Nitrodiphenylamin.

5. Verfahren zur Herstellung der Treibstoffe nach Anspruch 1 durch Verkneten der Treibstoffkomponenten in Gegenwart eines Gemischs aus Aceton und einem niederen aliphatischen Alkohol bis zur Erzielung einer homogenen Paste, Strangpressen, Trocknen, Schneiden, Tränken und Trocknen, gekennzeichnet durch
(i) Verwendung einer Acetonmenge beim Verkneten von 30 bis 36 Gew.-%, bezogen auf das Trockengewicht aus Nitrocellulose und Polyvinylnitrat, und eines Gewichtsverhältnisses von Aceton zu Alkohol von 1,10 bis 1,50,
(ii) Beginnen durch Mischen der Nitrocellulose mit dem Sprengöl in Gegenwart von Lösungsmitteln und portionsweise Zugabe des festen Polyvinylnitrats zu dem Gemisch aus Nitrocellulose, Sprengöl und Lösungsmitteln und
(iii) Trocknen vor dem Schneiden bei einer Temperatur unter 30 °C.

6. Verfahren nach Anspruch 5, gekennzeichnet durch Verwendung von Äthanol als niederem aliphatischen Alkohol.
